# FASCICULE DE BREVET EUROPEEN

(11) **EP 0 823 297 B1**
(45) Date de publication et mention de la délivrance du brevet: **28.08.2002**
(21) Numéro de dépôt: 97202304.8
(22) Date de dépôt: 24.07.1997
(51) Int. Cl.: B21D 49/00

(54) **Procédé de fabrication de plaques métalliques à épaisseur variable**
Verfahren zum Herstellen metallischer Platten mit veränderlicher Flächenstärke
Method of making metal plates with variable thickness

(30) Priorité: 06.08.1996 BE 9600685
(43) Date de publication de la demande: 11.02.1998
(73) Titulaire: RECHERCHE ET DEVELOPPEMENT DU GROUPE COCKERILL SAMBRE, en abrégé: RD-CS, 4000 Liège (BE)
(72) Inventeur: Magain, Pascal, 6470 Montbliart (BE); Thibault, Valentin, 5000 Namur (BE)
(74) Mandataire: Callewaert, Jean

(56) Documents cités:
- WO-A-94/21740
- FR-A- 2 376 745
- GB-A- 2 187 409
- US-A- 3 971 688
- US-A- 4 727 232

## Description

La présente invention est relative à un procédé pour la fabrication de plaques métalliques, telles que des tôles d'acier, présentant des variations locales d'épaisseur et destinées à être soumises à une opération de déformation, par exemple un emboutissage ou pliage, comme indiqué dans le préambule de la revendication 1.

Il s'agit d'une technique dont le but consiste essentiellement à fournir une plaque métallique qui soit aussi légère que possible tout en pouvant résister aux sollicitations auxquelles elle pourrait être soumise.

Ceci est surtout important dans le domaine automobile dans le cadre de la tendance globale à l'allégement des véhicules. Cette technique consiste plus particulièrement à ne prévoir une épaisseur plus importante des tôles qu'aux endroits nécessaires pour des raisons de résistance aux chocs, d'inertie ou de rigidité par exemple. Il existe actuellement des techniques raboutage qui permettent d'associer plusieurs parties de plaques au moyen d'une soudure.

Ces techniques présentent, toutefois, un nombre relativement important de limitations et d'inconvénients. Ainsi, pour qu'une technique de raboutage soit techniquement et économiquement réalisable, elle doit permettre de ne prévoir une plus grande épaisseur que là où elle est effectivement nécessaire pour des raisons fonctionnelles. De plus, le raboutage doit être effectué avant de procéder à l'opération de déformation, telle que l'emboutissage, afin de limiter le nombre de manipulations. Il existe trois techniques différentes pour réaliser l'assemblage de parties de plaques par raboutage au moyen d'un cordon de soudure la soudure molette, la soudure au laser et la soudure haute fréquence.

Quoique la soudure au laser soit la plus prometteuse, elle ne remplit que partiellement les exigences auxquelles doit répondre un tel assemblage, notamment au niveau des propriétés en service pouvant résulter d'un manque de flexibilité du joint soudé.

Par ailleurs, la soudure au laser est soumise à un certain nombre de limitations non négligeables.

En effet, le rapport entre les épaisseurs de parties de plaque à assembler ne peut généralement pas dépasser 3. Les tolérances de coupe des parties de plaque à souder sont très étroites. La forme des cordons de soudure ne peut pas être trop complexe, de sorte que l'on est généralement limité à des soudures rectilignes ou légèrement courbées. Le cordon de soudure étant généralement peu déformable, il s'agit donc de prévoir celui-ci dans des zones qui ne seront pas ou peu déformées, de sorte que certaines pièces sont irréalisables.

Enfin, le prix d'un cordon de soudure est fonction de sa longueur, ce qui est désavantageux pour les pièces présentant un haut rapport périmètre sur surface.

On connaît un procédé tel que décrit au début dans lequel, pour un emboutissage, une fixation d'une tôle de et d'une tôlé de renforcement recouvrant partiellement la tôle de base peut éventuellement être effectuée par collage (DE-A-4307563). Aucun détail n'est donné à propos de ce collage et des expérimentations ont montré qu'un simple collage donnait lieu, après l'emboutissage, à un produit fréquemment défectueux.

Un des buts essentiels de la présente invention est de présenter un procédé très simple ne nécessitant aucun outillage particulier et économiquement intéressant qui, de plus, permet de remédier aux inconvénients des techniques de raboutage dont question ci-dessus. Elle à également pour but de mettre ou point un procédé de déformation de plaques métalliques et de surépaisseurs fixées sur elles qui, bien que comportant une étape de collage, permet de fournir des produits parfaits, sans les inconvénients de la technique antérieure.

Pour résoudre ces problèmes, il est prévu, suivant l'invention, un procédé tel qu'indiqué au début, qui présente les particularités caractéristiques de la revendication 1 annexée.

De préférence on utilise un adhésif polymérisable à chaud.

Suivant une forme de réalisation particulière de l'invention, après avoir fixé la surépaisseur sur la plaque métallique au moyen de l'adhésif précité, on soumet la plaque munie de cette surépaisseur d'abord à une déformation pour donner à celle-ci la forme voulue et ensuite on la soumet à une opération de cuisson, par exemple après l'avoir soumise à un traitement de peinture, permettant de polymériser l'adhésif et de fixer ainsi rigidement la surépaisseur à la plaque métallique.

D'autres modes de réalisation du procédé suivant l'invention sont indiqués dans les revendications secondaires

D'autres détails et particularités de l'invention ressortiront de la description donnée ci-après, à titre d'exemple non limitatif, de quelques formes de réalisation particulières du procédé suivant l'invention avec référence aux dessins annexés.

La figure 1 est une vue schématique partielle en perspective d'une plaque métallique pourvue d'épaisseurs de renforcement avant déformation.

La figure 2 est, à plus grande échelle, une section suivant la ligne II-II de la figure 1.

La figure 3 est une vue schématique partielle en perspective d'un absorbeur de chocs réalisé à partir de deux plaques du type de celle représentée à la figure 1.

La figure 4 est une vue schématique en perspective d'un pied-milieu de voiture automobile pourvu intérieurement d'une surépaisseur suivant l'invention.

La figure 5 est une section suivant la ligne V-V- de la figure 4.

Dans les différentes figures, les mêmes chiffres de référence se rapportent à des éléments identiques ou analogues.

La présente invention concerne un procédé pour la fabrication de plaques métalliques, plus particulièrement de tôles d'acier, présentant une ou plusieurs variations locales d'épaisseur, qui sont soumises à une opération de déformation, telle qu'un emboutissage ou pliage.

Ce procédé se caractérise par le fait que, avant de soumettre une plaque à une opération de déformation, on fixe au moins une surépaisseur sur au moins une des faces de cette plaque en un endroit approprié, qui est par exemple particulièrement sollicité, au moyen d'un adhésif polymérisable collant et ductile à température ambiante, de façon à assurer une tenue de ladite au moins une surépaisseur sur la plaque, et, après la déformation, on polymérise l'adhésif d'une manière telle à former une couche se fixant fermement, d'une part, à la plaque et, d'autre part, à la surépaisseur pour former un ensemble parfaitement uni.

A cet égard, il est généralement important que l'épaisseur de l'adhésif même soit aussi réduite que possible, par exemple de tout au plus 1 mm et de préférence de 0,5 mm, pour que le contact entre la surépaisseur et la plaque soit aussi intime que possible et que cet adhésif ne puisse pas influencer les propriétés mécaniques et d'emboutissage. De plus, la surépaisseur est de préférence de la même nature que la plaque sur laquelle elle est fixée.

En fait, le procédé suivant l'invention consiste à appliquer des renforts localisés de forme quelconque sur un flan avant emboutissage au moyen d'un adhésif qui soit de préférence polymérisable à chaud, par exemple lors d'une opération thermique postérieure à l'emboutissage à des températures de l'ordre de 120°C à 220°C. Plus haute sera la température, au plus court sera le temps de polymérisation. Ainsi, pour une température de l'ordre de 200°C, le temps de cuisson peut être de l'ordre de 10 minutes.

De plus, pour assurer une bonne tenue de la surépaisseur au flan, une pression peut être appliquée sur la surépaisseur avant ou lors de la polymérisation ou cuisson.

Dans le cas de pièces devant être peintes, la polymérisation pourrait ainsi avoir lieu dans le four de cuisson de la peinture où la température est généralement de l'ordre de 180°C. D'une manière pratique, l'adhésif se présente avantageusement sous forme d'un ruban flexible à double face collante de préférence d'une épaisseur de l'ordre de 0,5 mm.

Un type d'adhésif qui convient très bien est un adhésif à base d'une résine acrylique et/ou époxy du type "3M Structural Binding Tape 9245", commercialisé par la société Minnesota Mining and Manufacturing Company (3M).

Par ailleurs, dans certains cas, par exemple lorsque la plaque munie d'une surépaisseur doit être soumise à de fortes déformations, il pourrait être utile de prévoir des moyens de fixation mécaniques et/ou des soudures entre la plaque et la surépaisseur.

Les avantages du procédé suivant l'invention par rapport aux techniques connues sont nombreux. En effet, il est par exemple possible d'utiliser des renforts d'épaisseurs très variables entre de très grandes limites, indépendamment de l'épaisseur de la plaque sur laquelle ils doivent être fixés.

L'emboutissage n'est pas du tout gêné par la présence de la surépaisseur étant donné que l'adhésif, à l'état non polymérisé, possède des propriétés de flexibilité qui lui permettent de suivre l'écoulement des plaques avec les surépaisseurs lors de l'emboutissage.

Le fait qu'il soit possible d'utiliser un adhésif qui assure déjà une bonne tenue de la surépaisseur avant polymérisation permet un transport et une manipulation aisés des plaques munies de surépaisseurs avant emboutissage. De cette façon, l'opération de fixation des surépaisseurs sur les plaques peut être entièrement séparée de celle de l'emboutissage ultérieur et avoir lieu par exemple à l'usine de laminage, de sorte que les plaques avec leurs surépaisseurs prêtes à être embouties puissent ensuite être transportées chez le consommateur qui dispose des installations d'emboutissage nécessaires. Ceci est très important pour l'industrie automobile qui peut confier la fixation des surépaisseurs de renforcement sur les tôles afin de ne pas avoir à s'équiper.

L'avantage important pour l'industrie automobile est qu'elle, de son côté, ne doit prévoir aucun changement dans sa ligne de production ou d'étape supplémentaire.

Par ailleurs, le fait que la polymérisation a seulement lieu après l'emboutissage a pour effet, outre un relâchement des tensions internes, d'augmenter considérablement les propriétés physiques de l'adhésif et de lui permettre de reprendre les contraintes en service. On profite donc à la fois des propriétés de flexibilité de l'adhésif avant la polymérisation et des propriétés de rigidité après la polymérisation. Si on fait usage d'un adhésif pouvant polymériser à des températures de l'ordre de 160 à 200°C, cette polymérisation peut avantageusement avoir lieu en ligne de cuisson des peintures automobiles, de sorte qu'il n'y a donc, comme déjà mentionné ci-dessus, aucune étape à ajouter sur la ligne de fabrication.

L'invention sera illustrée davantage par les exemples concrets donnés ci-après avec référence aux dessins annexés.

### EXEMPLE 1

Cet exemple concerne la fabrication d'un absorbeur de choc tel que montré à la figure 3.

Il s'agit, plus particulièrement, d'un caisson d'une longueur "L" de 200 mm, d'une hauteur "H" de 80 mm et d'une largeur "I" de 80 mm réalisé par emboutissage de deux flans d'acier 1 plans identiques de 0,8 mm d'épaisseur sur chacun desquels ont été collées deux épaisseurs 2 s'étendant aux endroits où aura ultérieurement lieu le pliage des flans 1 par emboutissage.

Un tel flan 1 a été illustré aux figures 1 et 2. Comme montré plus en détail à la figure 2, ces épaisseurs 2 sont fixées aux flans 1 par un ruban d'adhésif 3. Il s'agit notamment d'un ruban à double face collante du type décrit dans exemple 2

Les épaisseurs 2 sont formées par des bandes d'acier d'une épaisseur de 0,4 mm et d'une largeur de 20 mm. Les rubans d'adhésif précités 3, présentant la même largeur que les bandes d'acier 2, sont d'abord posés sur ces dernières et l'ensemble ainsi obtenu est alors pressé par un rouleau normalisé de 1 kg sur les flans 1 aux endroits appropriés.

Les flans 1 portant les bandes d'acier 2 sont déformés par emboutissage au moyen d'une matrice classique de manière à obtenir deux pièces identiques de section en U et munies chacune de deux rebords latéraux 4. Les bandes d'acier 3 prennent ainsi la forme d'un équerre à ailes identiques.

On polymérise ensuite l'adhésif, par exemple selon la procédure décrite dans l'exemple 2.

On assemble ensuite les deux pièces ainsi obtenues de manière à ce que leurs rebords 4 s'adaptent les uns contre les autres et on les solidarise par des points soudés 5. De plus, on ajoute éventuellement encore, par exemple aux deux extrémités de chacune des ailes des bandes d'acier 3, un point soudé 6 afin d'éviter le risque de désolidarisation. On obtient ainsi un absorbeur de choc de 500 g.

Comparé à un absorbeur de choc classique du même type sans les épaisseurs 2, on obtient un gain de poids de l'ordre de 26 %.

En effet, pour obtenir un absorbeur de choc présentant les mêmes propriétés mécaniques, si on ne prévoyait pas de surépaisseurs aux endroits les plus sollicités, il faudrait utiliser des flans présentant une épaisseur de 1,2 mm au lieu de 0,8 mm, ce qui porterait le poids à 674 g.

### EXEMPLE 2

Cet exemple se rapporte à la réalisation d'un pied-milieu de voiture automobile, c'est-à-dire le montant situé entre la portière avant et la portière arrière. Il présente une longueur de 1,2 m. Un tel pied a été représenté, schématiquement aux figues 4 et 5.

Comme pour l'absorbeur de choc de l'exemple 1, on part d'un flan 1 en acier sur lequel sont fixées des bandes de renforcement d'acier 2. Le flan 1 présente également une épaisseur de 0,8 mm, tandis que les renforts 2 présentent une épaisseur de 0,4 mm. Ces derniers sont appliqués sur le flan 1 au moyen d'un ruban d'adhésif 3 à double face collante du type commercialisé par la société Minnesota Mining and Manufacturing Company sous la dénomination commerciale "3M Structural Binding Tape 9245". Ce ruban est suffisamment souple pour pouvoir subir l'emboutissage.

Après l'emboutissage, la pièce emboutie ainsi obtenue, telle que représentée à la figure 4, passe en ligne de peinture comprenant une étape de cuisson à une température de l'ordre de 180°C.

La résine, dont est constitué le ruban d'adhésif, polymérise à cette température en formant un lien très rigide entre le flan 1 et la bande de renforcement 2. Il n'y a donc pas d'opération supplémentaire pour réaliser cette polymérisation.

Comme dans l'exemple 1, on obtient un gain considérable en poids sans diminuer la résistance au choc, comparé aux pieds-milieu classiques dans lesquels de tels renforts ne sont pas prévus.

Ainsi, pour réaliser un pied-milieu classique sans de tels renforts, il faut utiliser une tôle de 1,2 mm d'épaisseur au lieu de 0,8 mm lorsque de tels renforts sont prévus.

Le poids est, dans ce cas, de 3,414 kg alors que, suivant l'invention, grâce à la présence de renforts à des endroits appropriés, on peu diminuer ce poids de 300 g.

Il est bien entendu que le procédé suivant l'invention n'est pas limité aux formes de réalisation décrites ci-dessus et illustrées par les dessins annexés, mais que bien des variantes peuvent être envisagées sans sortir du cadre de la présente invention. Il en est de même pour l'adhésif utilisé qui peut également se présenter sous forme d'une enduction, par exemple, appliquée au moyen d'un pinceau ou par pulvérisation sur les surfaces du flan et d'es renforts à appliquer sur ces dernières. Par ailleurs, on peut, dans certains cas, également faire usage d'un adhésif pour lequel la polymérisation peut avoir lieu à température ambiante.

## Revendications

1. Procédé pour la fabrication de plaques métalliques, telles que des tôles d'acier, présentant des variations locales d'épaisseur et soumises à une opération de déformation, comprenant
- avant de soumettre une des plaques (1) à l'opération de déformation, une fixation d'au moins une surépaisseur (2) sur au moins une partie d'au moins une des faces de la plaque au moyen d'un adhésif, et
- ladite déformation de la plaque et d'au moins une surépaisseur fixée, la plaque et ladite au moins une surépaisseur appliquée sur celle-ci formant, après déformation, un tout rigidement fixé, **caractérisé en ce que** la fixation susdite comprend une utilisation, en des endroits appropriés, d'un adhésif polymérisable, qui est collant et ductile à la température ambiante de façon à assurer, à un état non polymérisé, une tenue de ladite au moins une surépaisseur sur la plaque, et
**en ce que** le procédé comprend en outre, après ladite déformation, une polymérisation de l'adhésif polymérisable qui forme une couche se fixant fermement à ladite au moins une face de la plaque et à ladite au moins une surépaisseur appliquée sur celle-ci, de manière à produire ledit tout rigidement fixé.

2. Procédé suivant la revendication 1, **caractérisé en ce que** l'adhésif est polymérisable à chaud.

3. Procédé suivant l'une des revendications 1 et 2, **caractérisé en ce que** l'adhésif possède, à l'état non polymérisé, des propriétés de flexibilité qui lui permettent de suivre un écoulement de la plaque avec ladite au moins une surépaisseur lors de la déformation.

4. Procédé suivant l'une des revendications 1 à 3, **caractérisé en ce que** l'on fait usage d'un adhésif (3) se présentant sous forme d'un ruban flexible à double face collante.

5. Procédé suivant l'une quelconque des revendications 1 à 4, **caractérisé en ce que** l'on utilise un adhésif à base d'une résine acrylique et/ou époxy, notamment du type "3M Structural Binding Tape 9245", commercialisé par la société Minnesota Mining and Manufacturing Company (3M).

6. Procédé suivant l'une quelconque des revendications 1 à 5, **caractérisé en ce que**, après la déformation et à la suite d'une éventuelle exposition à un traitement de peinture de la plaque déformée munie de ladite au moins une surépaisseur, il comprend une cuisson de celle-ci permettant de polymériser l'adhésif.

7. Procédé suivant l'une quelconque des revendications 1 à 6, **caractérisé en ce que**, après avoir fixé la surépaisseur (2) sur la plaque métallique (1) au moyen de l'adhésif précité (3), on prévoit des moyens de fixation mécaniques et/ou des soudures (6) entre la plaque (1) et la surépaisseur (2).

8. Procédé suivant l'une quelconque des revendications 1 à 7, **caractérisé en ce que** l'opération de déformation est un emboutissage.

## Patentansprüche

1. Verfahren zum Herstellen von metallischen Platten, beispielsweise von Stahlblechen, die lokale Dickenvariationen aufweisen und einem Umformvorgang unterworfen werden, umfassend:
- bevor eine der Platten (1) dem Umformvorgang unterworfen wird, eine Befestigung mindestens einer Verstärkung (2) auf mindestens einem Teil mindestens einer der Flächen der Platte mittels eines Klebemittels, und
- die Umformung der Platte und mindestens einer befestigten Verstärkung, wobei die Platte und die mindestens eine an derselben angeordnete Verstärkung nach der Umformung ein starr verbundenes Ganzes bilden,
**dadurch gekennzeichnet, daß** die vorstehend genannte Befestigung eine Verwendung, an geeigneten Stellen, eines polymerisierbaren Klebemittels umfaßt, welches derart klebend und duktil bei der Umgebungstemperatur ist, daß, in einem nicht polymerisierten Zustand, eine Haftung der mindestens einen Verstärkung an der Platte gewährleistet ist, und
dadurch, daß das Verfahren ferner, nach der Umformung, eine Polymerisation des polymerisierbaren Klebemittels umfaßt, welches eine Schicht bildet, die sich mit der mindestens einen Fläche der Platte und mit der mindestens einen Verstärkung, welche an derselben angeordnet ist, derart fest verbindet, daß das starr verbundene Ganze erzeugt wird.

2. Verfahren nach Anspruch 1, **dadurch gekennzeichnet, daß** das Klebemittel durch Wärme polymerisierbar ist.

3. Verfahren nach einem der Ansprüche 1 und 2, **dadurch gekennzeichnet, daß** das Klebemittel, im nicht polymerisierten Zustand, Flexibilitätseigenschaften aufweist, die es ihm erlauben, einem Fließen der Platte mit der mindestens einen Verstärkung während der Umformung zu folgen.

4. Verfahren nach einem der Ansprüche 1 bis 3, **dadurch gekennzeichnet, daß** ein Klebemittel (3) verwendet wird, das die Form eines flexiblen Bandes mit doppelter Klebefläche aufweist.

5. Verfahren nach einem der Ansprüche 1 bis 4, **dadurch gekennzeichnet, daß** ein Klebemittel auf der Basis eines Acrylharzes und/oder eines Epoxyharzes verwendet wird, insbesondere des Typs "3M Structural Binding Tape 9245", das von der Gesellschaft Minnesota Mining and Manufacturing Company (3M) vertrieben wird.

6. Verfahren nach einem der Ansprüche 1 bis 5, **dadurch gekennzeichnet, daß**, nach der Umformung und im Anschluß an eine eventuelle Durchführung einer Lackierungsbehandlung der umgeformten, mit der mindestens einen Verstärkung versehenen Platte, es ein Brennen derselben umfaßt, welches es erlaubt, das Klebemittel zu polymerisieren.

7. Verfahren nach einem der Ansprüche 1 bis 6, **dadurch gekennzeichnet, daß**, nachdem die Verstärkung (2) an der metallischen Platte (1) mittels des vorstehend genannten Klebemittels (3) befestigt worden ist, mechanische Befestigungsmittel und/oder Schweißverbindungen (6) zwischen der Platte (1) und der Verstärkung (2) vorgesehen werden.

8. Verfahren nach einem der Ansprüche 1 bis 7, **dadurch gekennzeichnet, daß** der Umformvorgang ein Tiefziehen ist.

## Claims

1. Method of manufacturing metal plates such as steel sheets, having one or more local thickness variations and subjected to a shaping operation, comprising
- prior to subjecting one of the plates (1) to the shaping operation, fixing at least one additional thickness (2) onto at least a part of at least one of the faces of the plate by means of an adhesive, and
- said shaping of the plate and at least one additional thickness applied thereon, said plate and said at least one additional thickness applied thereon forming a rigidly fixed unit after shaping, **characterised in that** said fixing is effected, at appropriate points, using a polymerisable adhesive which is adhesive and ductile at ambient temperature in order to ensure that said at least one additional thickness is held on the plate in the non-polymerised state and
the method additionally consists in, after said shaping, polymerising the polymerisable adhesive which forms a layer firmly fixing said at least one face of the plate and said at least one additional thickness applied thereto to produce said rigidly fixed unit.

2. Method as claimed in claim 1, **characterised in that** the adhesive is polymerisable on exposure to heat.

3. Method as claimed in one of claims 1 and 2, **characterised in that**, in the non-polymerised state, the adhesive has flexibility properties which enable it to conform to a flow of the plate with said at least one additional thickness during shaping.

4. Method as claimed in one of claims 1 to 3, **characterised in that** an adhesive (3) is used in the form of a flexible, double-sided adhesive tape.

5. Method as claimed in any one of claims 1 to 4, **characterised in that** an adhesive with an acrylic and/or epoxy resin base is used, in particular of the type known as "3M Structural Binding Tape 9245" sold by Minnesota Mining and Manufacturing Company (3M).

6. Method as claimed in any one of claims 1 to 5, **characterised in that**, after shaping and following an optional exposure to a process for painting the shaped plate fitted with said at least one additional thickness, it consists in curing the latter to allow the adhesive to polymerise.

7. Method as claimed in any one of claims 1 to 6, **characterised in that**, after fixing the additional thickness (2) onto the metal plate (1) by means of said adhesive (3), mechanical fixing means and/or welds (6) are provided between the plate (1) and the additional thickness (2).

8. Method as claimed in any one of claims 1 to 7, **characterised in that** the shaping operation is stamping.
